# EUROPÄISCHE PATENTSCHRIFT

(11) **EP 3 437 756 B1**
(45) Veröffentlichungstag und Bekanntmachung des Hinweises auf die Patenterteilung: **22.12.2021**
(21) Anmeldenummer: 17184963.1
(22) Anmeldetag: 04.08.2017
(51) Int. Cl.: B22D 11/12

(54) **STRANGGIESSEN EINES METALLISCHEN STRANGS**
CONTINUOUS CASTING OF A METALLIC STRAND
COULÉE CONTINUE D'UNE BARRE MÉTALLIQUE

(43) Veröffentlichungstag der Anmeldung: 06.02.2019
(73) Patentinhaber: Primetals Technologies Austria GmbH, 4031 Linz (AT)
(72) Erfinder: Wimmer, Franz, 4752 Riedau (AT); Hahn, Susanne, 4040 Linz (AT); Thoene, Heinrich, 4020 Linz (AT)
(74) Vertreter: Metals@Linz

(56) Entgegenhaltungen:
- EP-A1- 3 184 202
- EP-B1- 2 788 133
- EP-B1- 3 122 492
- AT-B- 303 987
- AT-B- 341 127
- DE-A1- 3 937 752
- JP-A- 2013 022 609
- US-A1- 2004 172 153
- ZHANG Y ET AL: "Industrial application of multivariate SPC to continuous caster start-up operations for breakout prevention", CONTROL ENGINEERING PRACTICE, PERGAMON PRESS, OXFORD, GB, Bd. 14, Nr. 11, 1. November 2006 (2006-11-01), Seiten 1357-1375, XP027906106, ISSN: 0967-0661 [gefunden am 2006-11-01]

## Beschreibung

### Gebiet der Technik

Die vorliegende Erfindung betrifft das Stranggießen, vorzugsweise das semi-kontinuierliche Stranggießen, eines metallischen Strangs in einer Stranggießmaschine.

Konkret betrifft die Erfindung ein Verfahren zum Stranggießen, vorzugsweise zum semi-kontinuierlichen Stranggießen, eines Strangs in einer Stranggießmaschine, wobei die Stranggießmaschine eine Kokille mit einer Primärkühlung, in Gießrichtung nachfolgend eine Strangführung mit mehreren, vorzugsweise an den Strang anstellbaren, Strangführungsrollen zum Führen und einer Sekundärkühlung zum Abkühlen des Strangs, und wiederum nachfolgend eine Tertiärkühlzone zum gesteuerten oder geregelten Abkühlen des Strangs aufweist, umfassend die Verfahrensschritte:
- Einführen eines Kaltstrangs in die Kokille;
- Halten des Kaltstrangs in der Kokille, wobei ein Kopf des Kaltstrangs die Kokille fluiddicht verschließt;
- Angießen der Stranggießmaschine, wobei Metallschmelze in die Kokille gegossen wird und sich in der Kokille ein Gießspiegel und ein teilerstarrter Strang ausbildet;
- Beginnen des Ausziehens des Kaltstrangs aus der Kokille, wobei der Kaltstrang aus der Kokille ausgezogen wird;
- Stützen und Führen des teilerstarrten Strangs in der Strangführung, wobei der teilerstarrte Strang durch die Strangführungsrollen gestützt, geführt und durch Kühldüsen der Sekundärkühlung abgekühlt wird; und
- gesteuertes oder geregeltes Abkühlen des teilerstarrten Strangs bis zur Durcherstarrung des Strangs in der Tertiärkühlzone.

Außerdem betrifft die Erfindung eine Stranggießmaschine zum Stranggießen, vorzugsweise zum semi-kontinuierlichen Stranggießen, eines metallischen Strangs, wobei die Stranggießmaschine
- eine Kokille mit einer Primärkühlung,
- in Gießrichtung nachfolgend eine Strangführung mit mehreren, vorzugsweise an den Strang anstellbaren, Strangführungsrollen zum Führen und Stützen des Strangs, sowie eine Sekundärkühlung zum Abkühlen des Strangs, und
- wiederum nachfolgend eine Tertiärkühlzone zum gesteuerten oder geregelten Abkühlen des Strangs aufweist.

### Stand der Technik

Das gattungsgemäße Verfahren sowie eine geeignete Anlage sind aus der WO 2015/079071 bekannt. Durch die Tertiärkühlzone mit einstellbaren Isolationspanelen kann die Abkühlgeschwindigkeit des Strangs von unten nach oben fein eingestellt werden. Dadurch wird die Ausbildung von Hohlräumen im Strang unterbunden, sodass flüssige Stahlschmelze durch die Erstarrung bedingte Volumensprünge zwischen der festen und flüssigen Phase ausgleichen kann. Die Innenqualität des Strangs wird dadurch wesentlich verbessert. Wie die Innenqualität des Strangs weiter verbessert werden kann, geht aus der Schrift nicht hervor.

### Zusammenfassung der Erfindung

Die Aufgabe der Erfindung besteht darin, bekannte Stranggießverfahren so zu verändern, dass Hohlräume bzw. Risse im Strang noch konsequenter verhindert werden. Dadurch soll die Innenqualität des vergossenen Strangs weiter verbessert werden.

Die erfindungsgemäße Ausgabe wird durch den Gegenstand von Anspruch 1 gelöst. Vorteilhafte Ausführungsformen sind Gegenstand der abhängigen Ansprüche.

Konkret erfolgt die Lösung durch ein gattungsgemäßes Verfahren, wobei der Strang in der Tertiärkühlzone durch eine Wärmeisolation thermisch isoliert wird und ein Wärmedurchgangskoeffizient U der Wärmeisolation in Gießrichtung zunehmend eingestellt wird. Dabei kann die Wärmeisolation entweder statisch voreingestellt werden oder dynamisch während des Gießens bzw. Erstarrens eingestellt werden.

Durch diese Maßnahme wird ein Strang, typischerweise ein Stahlstrang oder ein Strang aus einer sog. Superlegierung (siehe https://de.wikipedia.org/wiki/Superlegierung, z.B. einer Nickelbasislegierung), mit einer ausgeprägten V-förmigen Ausbildung der Strangschalen erzeugt. Mit anderen Worten bildet sich in der Tertiärkühlzone ein Strang aus, dessen Strangschale am Stranganfang wesentlich dicker ist als am Strangende. Dadurch kann flüssige Stahlschmelze etwaige durch die Erstarrung bedingte Hohlräume unmittelbar wieder auffüllen, wodurch die Innenqualität des Strangs verbessert wird.

Eine einfache Möglichkeit zur Erreichung eines Wärmedurchgangskoeffizientens U der Wärmeisolation, welcher in Gießrichtung zunimmt, besteht darin, eine Dicke der U der Wärmeisolation in Gießrichtung abnehmend zu gestalten.

Ein in Gießrichtung zunehmender Wärmedurchgangskoeffizienten U der Wärmeisolation kann auch dadurch erreicht werden, dass ein Abdeckungsgrad der Wärmeisolation der Oberfläche des Strangs in Gießrichtung abnehmend eingestellt wird. Dies kann z.B. durch Isolationspanele erfolgen, deren Abdeckungsgrad statisch voreingestellt oder dynamisch während des Gießens verstellt wird.

Alternativ oder zusätzlich dazu ist es vorteilhaft, wenn die Tertiärkühlzone mehrere dynamisch während des Betriebs verstellbare Isolierpanele umfasst, wobei ein Öffnungswinkel eines Isolierpanels gegenüber der Vertikalen in Gießrichtung zunehmend eingestellt wird.

Zur Erzielung einer ausgeprägten V-förmigen Strangschale ist es günstig, wenn nach dem Beginnen des Ausziehens die Ausziehgeschwindigkeit v des Kaltstrangs aus der Kokille erhöht wird. Somit wird der Stranganfang langsamer aus der Kokille ausgezogen als das Strangende, wodurch der Stranganfang wesentlich dicker als das Strangende ist.

Hierbei ist es günstig, wenn das Erhöhen der Ausziehgeschwindigkeit v in Abhängigkeit der Zeit t oder der Stranglänge s erfolgt. Somit wird der Stranganfang langsamer als das Strangende aus der Kokille ausgezogen, sodass das Strangende eine dünnere Strangschale aufweist.

Besonders bevorzugt ist, wenn das Erhöhen stückweise stetig, bevorzugt zumindest einmal stetig differenzierbar, erfolgt. Dadurch werden Stöße in der Stranggießmaschine verhindert.

Zur Erzielung einer ausgeprägten V-förmigen Strangschale ist es weiters günstig, wenn die Intensität der Sekundärkühlung über der Zeit oder der Stranglänge abnehmend eingestellt wird.

Dies kann dadurch erfolgen, dass ein Druck p und/oder eine Durchflussrate Q eines durch eine Kühldüse auf den Strang ausgebrachten Kühlmittels über der Zeit oder der Stranglänge abnehmend eingestellt wird.

Besonders vorteilhaft ist es, wenn ein thermisches Rechenmodell während des Stranggießens in Abhängigkeit
- einer chemischen Zusammensetzung der Metallschmelze,
- der Primärkühlung in der Kokille,
- der Sekundärkühlung des Strangs in der Strangführung,
- optional einer Auszugsgeschwindigkeit des Strangs aus der Kokille,
ständig das Ist-Temperaturfeld des Strangs einschließlich der Ist-Phasengrenzen zwischen den festen, teigigen und flüssigen Phasen im Strang berechnet, wobei eine Wärmeisolation des Strangs in der Tertiärkühlzone in Abhängigkeit des Ist-Temperaturfelds und/oder der Ist-Phasengrenzen, insbesondere der Ist-Position der Sumpfspitze, eingestellt wird.

Die Berechnung des Ist-Temperaturfelds ist z.B. aus der DE 4417808 C3 oder der WO 2009/141205 A1 bekannt. Details dazu werden in diese Anmeldung per Referenz mitaufgenommen. Durch diese Ausführungsform kann die Wärmeisolation z.B. so eingestellt werden, dass die Ist-Position einer zeitlich abhängigen Soll-Position der Sumpfspitze möglichst entspricht.

Zusätzlich zur Veränderung der Wärmeisolation während des Gießprozesses ist es vorteilhaft, eine Intensität der Sekundärkühlung in Abhängigkeit des Ist-Temperaturfelds und/oder der Ist-Phasengrenzen, insbesondere der Ist-Position der Sumpfspitze, einzustellen.

Eine weitere Verbesserung der Innenqualität des Strangs kann erreicht werden, wenn die Stranggießmaschine einen in Gießrichtung verfahrbaren Strangrührer umfasst, wobei der Strangrührer während des Ausziehens und nach dem Beenden des Ausziehens des Kaltstrangs aus der Kokille den Bereich der Sumpfspitze des Strangs elektromagnetisch rührt.

Die erfindungsgemäße Aufgabe wird ebenfalls durch eine Stranggießanlage nach Anspruch 12 gelöst. Vorteilhafte Ausführungsformen sind Gegenstand der abhängigen Ansprüche.

Konkret erfolgt die Lösung durch eine gattungsgemäße Stranggießmaschine, die eine Steuer- oder Regeleinrichtung zur Steuerung oder Regelung eines Wärmedurchgangskoeffizientens U der Wärmeisolation in der Tertiärkühlzone aufweist, wobei die Steuer- oder Regeleinrichtung dazu konfiguriert ist, den Wärmedurchgangskoeffizienten U der Wärmeisolation in Gießrichtung zunehmend einzustellen.

Erfindungsgemäß ist vorgesehen, dass die Steuer- oder Regeleinrichtung eine stranglängenabhängige Steuerung oder Regelung des Wärmedurchgangskoeffizientens U realisiert.

Außerdem ist es vorteilhaft, wenn die Steuer- oder Regeleinrichtung ein thermisches Rechenmodell umfasst, das geeignet ist während des Stranggießens in Abhängigkeit
- einer chemischen Zusammensetzung der Metallschmelze,
- der Primärkühlung in der Kokille,
- der Sekundärkühlung des Strangs,
- optional einer Auszugsgeschwindigkeit des Strangs aus der Kokille,
ständig das Ist-Temperaturfeld des Strangs einschließlich der Ist-Phasengrenzen zwischen den festen, teigigen und flüssigen Phasen im Strang zu berechnen, wobei die Wärmeisolation in Abhängigkeit des Ist-Temperaturfelds und/oder der Ist-Phasengrenzen, insbesondere der Ist-Position der Sumpfspitze, eingestellt werden kann.

Besonders vorteilhaft ist es, wenn eine Auszugsgeschwindigkeit des Strangs aus der Kokille und/oder eine Intensität der Sekundärkühlung in Abhängigkeit des Ist-Temperaturfelds und/oder der Ist-Phasengrenzen, insbesondere der Ist-Position der Sumpfspitze, eingestellt werden kann.

### Kurze Beschreibung der Zeichnungen

Weitere Vorteile und Merkmale der vorliegenden Erfindung ergeben sich aus der Beschreibung nicht einschränkender Ausführungsbeispiele. Die nachfolgenden schematisch dargestellten Figuren zeigen:
Fig 1a bis 1h die Verfahrensschritte bei der Durchführung des Verfahrens,
Fig 2a ein stranggegossener Strang nach dem Stand der Technik,
Fig 2b ein stranggegossener Strang, der gemäß der Erfindung hergestellt wurde,
Fig 3a ein Verlauf einer Ausziehgeschwindigkeit eines Strangs aus einer Kokille über der Zeit t,
Fig 3b ein Verlauf einer Ausziehgeschwindigkeit eines Strangs aus einer Kokille über der Stranglänge s,
Fig 4a ein Verlauf einer Durchflussrate Q eines Kühlmittels durch eine Kühldüse über der Zeit t,
Fig 4b ein Verlauf einer Durchflussrate Q eines Kühlmittels durch eine Kühldüse über der Stranglänge s,
Fig 5 eine Darstellung einer auf einen Strang akkumulierten Kühlmittelmenge,
Fig 6 eine Darstellung einer variablen Isolierung in der Tertiärkühlzone,
Fig 7a eine Darstellung einer variablen Wärmeisolation in der Tertiärkühlzone durch verschwenkbare Isolierklappen,
Fig 7b eine Darstellung einer variablen Wärmeisolation in der Tertiärkühlzone durch verschiebbare Isolierklappen,
Fig 8a eine Darstellung einer nicht erfindungsgemäßen Stranggießmaschine mit einer Steuer- und Regeleinrichtung zur Einstellung der Auszugsgeschwindigkeit v,
Fig 8b eine Darstellung einer nicht erfindungsgemäßen Stranggießmaschine mit einer Steuer- und Regeleinrichtung zur Einstellung der Intensität der Sekundärkühlung,
Fig 8c eine Darstellung einer erfindungsgemäßen Stranggießmaschine mit einer Steuer- und Regeleinrichtung zur Einstellung der Wärmeisolierung in der Tertiärkühlzone,
Fig 9a bis 9e eine Darstellung von Verfahrensschritten auf einer alternativen Stranggießmaschine zu den Fig la...lh,
Fig 10 eine Darstellung einer Kopfisolierung, und
Fig 11 eine Darstellung der Position der Sumpfspitze im Strang über der Zeit gemäß dem Stand der Technik und der Erfindung.

### Beschreibung der Ausführungsformen

In den Figuren la...lh ist das Stranggießen, konkret das sogenannte semi-kontinuierliche Stranggießen, eines Strangs 1 aus Stahl dargestellt. Die Stranggießmaschine ist als eine Vertikalanlage ausgebildet und weist als Hauptkomponenten eine wassergekühlte Kokille 2, eine Strangführung 3 umfassend mehrere, an den Strang 1 anstellbare, Strangführungsrollen 3a und eine Sekundärkühlung 4 mit mehreren Kühldüsen 4a, sowie eine Tertiärkühlzone 5 mit einer Wärmeisolierung 9 und mehreren Isolationspanelen 9a auf. Der Maschinenkopf der Stranggießmaschine, umfassend die Kokille 2 und die Strangführung 3, sind gegenüber der Tertiärkühlzone 5 verfahrbar, sodass ein einziger Maschinenkopf mehrere Tertiärkühlzonen mit Strängen versorgen kann. Die Strangführungsrollen 3a müssen nicht notwendigerweise über einen Aktuator an den Strang 1 anstellbar sein. Es genügt, wenn diese mechanisch, z.B. über Beilagscheiben oder sog. shims, an den Strang anstellbar sind.

In Fig 1a ist die Situation vor dem Angießen der Stranggießmaschine dargestellt. Ein Kaltstrang 6 wurde in die Kokille 2 eingeführt, sodass der stationäre Kaltstrang 6 die Kokille in Gießrichtung G fluiddicht abdichtet.

In Fig 1b ist das Angießen der Stranggießmaschine dargestellt. Eine Stahlschmelze oder eine Schmelze einer sog. Superlegierung wird in die Kokille 2 entweder direkt oder über ein Verteilergefäß zugeführt, sodass sich in der Kokille 2 ein Gießspiegel M und aufgrund der Primärkühlung der Kokille 2 ein Strang 1 ausbildet. Nachdem sich ein etwas konstanter Gießspiegel M eingestellt hat, wird mit dem Ausziehen des Kaltstrangs 6 aus der Kokille 2 begonnen. Anfangs erfolgt das Ausziehen relativ langsam mit einer ersten Ausziehgeschwindigkeit v₁ von 0,12 m/min (siehe Fig 3a). Die Ausziehgeschwindigkeit v wird gesteigert (siehe Fig 3a), sodass sich bereits außerhalb der Tertiärkühlzone 5 ein Strang 1 mit einer ausgeprägten V-Form der Strangschalen ausbildet (siehe Fig 2b). Im Gegensatz dazu weist der Strang 1 bei Stranggießverfahren nach dem Stand der Technik (siehe Fig 2a) keine ausgeprägte V-Form auf, was zu einer schlechten Innenqualität (wie Risse, Hohlräume etc.) führt. Durch die ausgeprägte V-Form der Strangschalen 11 des Strangs 1 (siehe Fig 2b) kann der Strang 1 während der Abkühlung in der Tertiärkühlzone 5 flüssig Schmelze aus dem oberen Bereich des teilerstarrten Strangs 1b nachsaugen, sodass etwaige durch die Erstarrung bedingte Hohlräume oder Risse durch Schmelze wiederaufgefüllt werden. Eine dünne Strangschale 11 am oberen Strangende 1c erleichtert dies entscheidend. Die Kokille 2 wird durch einen nicht dargestellten Oszillierer in vertikaler Richtung oszilliert. Eine ebenfalls nicht dargestellte Rührspule unterhalb der Kokille 2 rührt den teilerstarrten Strang. Beide Details sind fachüblich und z.B. aus der WO 2015/079071 bekannt.

In Fig 1c ist das Stranggießen weiter fortgeschritten, wobei der Strang 1 in der Strangführung 3 durch die Strangführungsrollen 3a gestützt und geführt sowie durch die Kühldüsen 4a der Sekundärkühlung 4 weiter abgekühlt wird. Gemäß der durchgezogenen Linie von Fig 3a beträgt die Ausziehgeschwindigkeit zum Zeitpunkt von Fig 1c in etwa 0,2 m/min.

In Fig 1d ist der Zeitpunkt beim Stranggießen dargestellt, bei dem die Zufuhr von Stahlschmelze in die Kokille gerade gestoppt wurde. Die Ausziehgeschwindigkeit v entspricht der zweiten Ausziehgeschwindigkeit v₂ von 0,36 m/min. Diese Ausziehgeschwindigkeit des Strangs 1 wird bis zum Ende des Ausziehvorgangs beibehalten (siehe Fig 3a).

Nachdem die Zufuhr von Stahlschmelze gestoppt wurde, sinkt der Gießspiegel G in der Kokille 2 ab (siehe Fig 1e). Zu diesem Zeitpunkt weist der Strang 1 seine finale Stranglänge L von typischerweise 6 bis 12m auf. Der Durchmesser des Strangs 1 beträgt 600 mm.

Die Fig 1f zeigt die Situation nachdem das Strangende 1c die Strangführung 3 passiert hat und die Sekundärkühlung 4 abgeschaltet wurde. Der teilerstarrte Strang 1b befindet sich sodann in der Tertiärkühlzone 5 und wird dort langsam gesteuert oder geregelt abgekühlt.

In den Fig 1g und 1h ist das nicht erfindungsgemäße Abkühlen des teilerstarrten Strangs 1b in der Tertiärkühlzone 5 dargestellt, wobei der Zeitpunkt der Fig 1g vor dem Zeitpunkt der Fig 1h ist. Wie oben bereits angedeutet, kann der Maschinenkopf mehrere Tertiärkühlzonen 5 bedienen und z.B. in horizontaler Richtung zu einer weiteren Tertiärkühlzone 5 verfahren werden. Um die Erstarrung des Strangendes 1c weiter zu verzögern, kann anstelle der Sekundärkühlung 4 das Strangende 1c durch eine Kopfheizung 13 aufgeheizt werden. Die Kopfheizung 13 kann z.B. induktiv oder auch durch ein exothermes Pulver (das Verfahren wird als engl. "hot topping" bezeichnet) erfolgen, wobei das Pulver mit der flüssigen Stahlschmelze Wärmeenergie erzeugt. Da der teilerstarrte Strang 1b im Bereich der Sumpfspitze besonders anfällig dafür ist, Risse bzw. Hohlräume zu bilden, ist es vorteilhaft, wenn ein Strangrührer 14 insbesondere diesen Bereich elektromagnetisch rührt.

Die Fig 2a zeigt einen stranggegossenen teilerstarrten Strang 1b nach dem Stand der Technik. Das Strangende ist beinahe vollständig durcherstarrt, sodass etwaige Hohlräume oder Risse im Strang nicht mehr durch flüssige Schmelze 12 aufgefüllt werden können.

Im Gegensatz dazu zeigt Fig 2b einen erfindungsgemäßen Strang. Das Strangende 1c ist noch weitgehend flüssig, sodass etwaige Hohlräume oder Risse im Strang durch flüssige Schmelze 12 aufgefüllt werden können. Dadurch weist der Strang eine bessere Innenqualität auf.

Wie oben angeführt, zeigt die Fig 3a die Ausziehgeschwindigkeit v über der Zeit t. Aus dem Diagramm geht hervor, dass die Ausziehgeschwindigkeit v nicht notwendigerweise linear gesteigert werden muss, sondern bspw. auch unter- oder überlinear (siehe strichlierte Linien). Auch eine nicht dargestellte Steigerung in diskreten Stufen wäre denkbar und könnte sinnvoll sein.

Die Fig 3b zeigt ein weiteres Diagramm für die Ausziehgeschwindigkeit v, wobei v nicht von der Zeit t sondern von der Stranglänge s abhängt. Dadurch wird sichergestellt, dass der Stranganfang 1a stärker gekühlt wird als das Strangende 1c, und zwar unabhängig von etwaigen Unterbrechungen im Gießprozess.

In beiden Fällen wird durch die Erhöhung der Ausziehgeschwindigkeit v nicht nur die Innenqualität des Strangs 1 erhöht, sondern auch die Wirtschaftlichkeit des Stranggießverfahrens verbessert, da mehr Stränge innerhalb derselben Zeit vergossen werden können.

Die Innenqualität des Strangs kann außerdem auch durch eine Einstellung der Intensität der Sekundärkühlung 4 in Abhängigkeit der Zeit oder der Stranglänge s (siehe Fig 1c) erfolgen. In beiden Fällen bedeutet dies, dass der Stranganfang 1a stärker in der Sekundärkühlung 4 abgekühlt wird als das Strangende 1c. Diese Maßnahme kann zusätzlich zur Steigerung der Ausziehgeschwindigkeit v des Kaltstrangs 6 aus der Kokille 2 oder auch anstelle davon erfolgen.

Für den Fall, dass die Einstellung der Intensität der Sekundärkühlung 4 zusätzlich zur Änderung der Ausziehgeschwindigkeit v erfolgt, ist die Beschreibung der Figuren 1a-1h weiterhin voll gültig. Zusätzlich dazu wird die Intensität der Sekundärkühlung in Abhängigkeit der Zeit t oder der Stranglänge s variiert. Die zeitabhängige Änderung der Intensität der Sekundärkühlung durch eine Änderung der Durchflussrate Q durch die Kühldüsen 4a der Sekundärkühlung 4 ist in Fig 4a dargestellt. Die Abnahme der Durchflussrate Q bzw. der Intensität der Sekundärkühlung 4 kann linear (durchgezogene Linie) aber auch unter- oder überlinear (siehe strichlierte Linien) erfolgen. Alternativ dazu kann die Intensität der Sekundärkühlung auch in Abhängigkeit der Stranglänge s variiert werden (siehe Fig 4b). In diesem Fall wird die Stranglänge s während des Gießens erfasst bzw. berechnet und die Intensität der Sekundärkühlung 4 gemäß der Kennlinie von Fig 4b eingestellt.

Für den Fall, dass die Einstellung der Intensität der Sekundärkühlung 4 anstelle der Änderung der Ausziehgeschwindigkeit v erfolgt, ist die Beschreibung der Figuren 1a-1h so abzuändern, dass die Ausziehgeschwindigkeit v konstant bleibt. Der aus der Kokille 2 ausgezogene Strang 1 wird in der Sekundärkühlzone 4 entweder zeit- oder stranglängenabhängig mit variabler Intensität abgekühlt, sodass der Stranganfang 1a stärker abgekühlt wird als das Strangende 1c.

In Fig 5 ist schematisch die auf die unterschiedlichen Bereiche eines teilerstarrten Strangs 1b akkumulierten Kühlmittelmengen bei der zeit- oder stranglängenabhängigen Einstellung der Intensität der Sekundärkühlung (siehe Fig 4a oder 4b) dargestellt. Eine hohe akkumulierte Kühlmittelmenge, wie am unteren Stranganfang 1a, wurde fein gerastert und eine niedrige akkumulierte Kühlmittelmenge, wie am oberen Strangende 1c, wurde grob gerastert dargestellt. Durch die zeit- oder stranglängenabhängige Änderung der Durchflussrate Q oder eine zeit- oder stranglängenabhängige Änderung des Drucks p des Kühlmittels wird die Intensität der Sekundärkühlung verändert, sodass der Stranganfang stärker als das Strangende abgekühlt wird.

In Fig 6 ist eine erfindungsgemäße Möglichkeit zur Verbesserung der Innenqualität des Strangs gezeigt. In diesem Fall wird die Wärmeisolation 9 in der Tertiärkühlzone 5 in Abhängigkeit der Stranglänge L eingestellt, wobei ein Wärmedurchgangskoeffizient U der Wärmeisolation 9 in Gießrichtung G zunimmt. Mit anderen Worten, wird der Stranganfang 1a stärker in der Teritärkühlung 5 abgekühlt als das Strangende 1c. Diese Maßnahme kann zusätzlich zur Steigerung der Ausziehgeschwindigkeit v des Kaltstrangs 6 aus der Kokille 2 erfolgen. Es wäre auch möglich, dass die Änderung der Wärmeisolation 9 in der Tertiärkühlzone 5 zusätzlich zur Einstellung der Intensität der Sekundärkühlung 4 erfolgt. Die Änderung des Wärmedurchgangskoeffizientens U der Wärmeisolation 9 ist in Fig 6 durch eine variable Dicke der Isolation dargestellt.

In Fig 7a ist eine weitere erfindungsgemäße Möglichkeit zur stranglängenabhängigen Änderung der Wärmeisolation 9 in der Tertiärkühlzone 5 durch Isolationspanele 9a dargestellt. Um den Stranganfang 1a stärker als das Strangende 1c abzukühlen, sind die schwenkbaren Klappen der Isolationspanele unterschiedlich eingestellt, wobei die oberen Klappen weitgehend geschlossen und die unteren Klappen weitgehend offen sind. Dadurch nimmt ein Wärmedurchgangskoeffizient U der Wärmeisolation 9 in Gießrichtung G zu. Die Änderung des Öffnungswinkels der Klappen kann entweder statisch voreingestellt oder auch dynamisch, z.B. über Schwenkantriebe zum Schwenken der Klappen, während der Abkühlung in der Tertiärkühlzone 5 erfolgen.

Die Fig 7b zeigt eine Alternativ zu Fig 7a, wobei der Abdeckungsgrad der Isolierklappen 9a des Strangs beim Strangende 1c höher ist als beim Stranganfang. Auch dadurch nimmt der Wärmedurchgangskoeffizient U der Wärmeisolation 9 in Gießrichtung G zu.

In Fig 8a ist eine nicht erfindungsgemäße Stranggießmaschine mit einer Steuer- oder Regeleinrichtung 10 zur Steuerung bzw. Regelung der Auszugsgeschwindigkeit v gezeigt. Die Steuer-oder Regeleinrichtung 10 berechnet unter Berücksichtigung der chemischen Zusammensetzung 15 der Metallschmelze, der Primärkühlung 2a in der Kokille 2, der Sekundärkühlung 4 und der Stranglänge s das Temperaturfeld und die Sumpfspitze im gegossenen Strang 1 und stellt die Auszugsgeschwindigkeit des Kaltstrangs über den Motor 16 in Abhängigkeit der Sumpfspitze ein. Die Sumpfspitze wird in einem thermischen Rechenmodell in Echtzeit berechnet. Optional wäre es ebenfalls möglich, weitere Parameter wie die Stellung der Isolierpanele 9a in der Tertiärkühlzone zu berücksichtigen.

Die Fig 8b zeigt ebenfalls eine nicht erfindungsgemäße Stranggießmaschine mit einer Steuer- oder Regeleinrichtung 10 zur Steuerung bzw. Regelung der Intensität der Sekundärkühlung 4 in Abhängigkeit der Stranglänge s. Die Steuer- oder Regeleinrichtung 10 berechnet unter Berücksichtigung der chemischen Zusammensetzung 15 der Metallschmelze und der Primärkühlung 2a in der Kokille und der Stranglänge s das Temperaturfeld und die Sumpfspitze im gegossenen Strang 1 und stellt die Intensität der Sekundärkühlung 4 in Abhängigkeit der Sumpfspitze ein. Die Sumpfspitze wird in einem thermischen Rechenmodell in Echtzeit berechnet.

Die Fig 8c zeigt schließlich eine erfindungsgemäße Stranggießmaschine mit einer Steuer- oder Regeleinrichtung 10 zur Steuerung bzw. Regelung eines Wärmedurchgangskoeffizientens U der Wärmeisolation 9 in der Tertiärkühlzone 5. Die Steuer- oder Regeleinrichtung 10 berechnet unter Berücksichtigung der chemischen Zusammensetzung 15 der Metallschmelze und der Primärkühlung 2a in der Kokille das Temperaturfeld und die Sumpfspitze im gegossenen Strang 1 und stellt die Öffnungswinkel der Isolierpanele 9a in Abhängigkeit der Sumpfspitze ein. Die Sumpfspitze wird in einem thermischen Rechenmodell in Echtzeit berechnet.

In den Fig 9a bis 9e ist eine alternative Stranggießmaschine dargestellt. In Fig 9a wir ein Strang 1 in der Kokille 2 abgegossen und mit variabler Ausziehgeschwindigkeit v aus der Kokille ausgezogen. Der Strang 1 wird in der Strangführung 3 gestützt und geführt und durch die Sekundärkühlung abgekühlt. In Fig 9b wurde das Gießen in der Kokille beendet und der Strang 1 befindet sich in einem Strahlungsbereich 17, wo er über eine gewisse Zeit Wärme an die Umgebung abstrahlen kann. Auf dem Weg in die Tertiärkühlzone 5 passiert der Strang eine Rührspule 14 und wird durch diese elektromagnetisch gerührt, siehe Fig 9c. Sodann wird der Strang in die Tertiärkühlzone 5 eingebracht, wo er gesteuert oder geregelt durch die Wärmeisolierung 9 abgekühlt wird. Da insbesondere das Strangende 1c besonders empfindlich ist, wird dieses nochmals durch einen Deckel besonders thermisch isoliert, siehe Fig 9d und 9e.

In Fig 10 ist schematisch eine Kopfisolierung 18 eines Strangs 1 gezeigt. Die Kopfisolierung weist eine Wärmeisolation 9 für das Strangende 1c des Strangs 1 auf, sodass das Strangende 1c länger flüssig bleibt. Zusätzlich zur Wärmeisolation 9 kann ein exothermes Pulver 19 auf das flüssige Strangende 1c aufgegeben werden, was den Strang 1 zusätzlich erwärmt.

In Fig 11 ist schematisch das Ergebnis des der zeit- bzw. wegabhängigen Einstellung der Ausziehgeschwindigkeit v und/oder der zeit- bzw. wegabhängigen Einstellung der Intensität der Sekundärkühlung und/oder der Einstellung eines Wärmedurchgangskoeffizientens U der der Wärmeisolation 9 dargestellt. Alle diese Maßnahmen haben den Effekt, dass die Erstarrung des teilerstarrten Strangs verlangsamt wird (siehe die strichlierte Linie die den Anstieg der Temperatur über der Zeit angibt). Im Gegensatz dazu gibt die durchgezogene Linie den Vergleich mit dem Stand der Technik an. Wie oben angeführt, führen diese Maßnahmen dazu, dass der Strang eine ausgeprägte V-Form der Strangschale aufweist (siehe Fig 11 rechts) im Gegensatz zu Strängen ohne ausgeprägte V-Form der Strangschale (siehe Fig 11 links).

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung wie in den Ansprüchen definiert zu verlassen.

### Bezugszeichenliste

- 1: Strang
- 1a: Stranganfang
- 1b: teilerstarrter Strang
- 1c: Strangende
- 2: Kokille
- 2a: Primärkühlung
- 3: Strangführung
- 3a: Strangführungsrollen
- 4: Sekundärkühlung, Sekundärkühlzone
- 4a: Kühldüse
- 5: Tertiärkühlung, Tertiärkühlzone
- 6: Kaltstrang
- 7: Rechenmodell
- 8: Sumpfspitze
- 9: Wärmeisolation
- 9a: Isolationspanel
- 10: Steuer- oder Regeleinrichtung
- 11: Strangschale
- 12: flüssiger Bereich des Strangs
- 13: Kopfheizung
- 14: Strangrührer
- 15: chemische Zusammensetzung
- 16: Motor
- 17: Strahlungsbereich
- 18: Kopfisolierung
- 19: exothermes Pulver

- G: Gießrichtung
- L: Stranglänge
- M: Gießspiegel
- Q: Durchflussrate
- S: Stranglänge
- t: Zeit
- U: Wärmedurchgangskoeffizient
- v: Ausziehgeschwindigkeit, Gießgeschwindigkeit

## Patentansprüche

1. Verfahren zum Stranggießen, vorzugsweise zum semi-kontinuierlichen Stranggießen, eines Strangs (1) in einer Stranggießmaschine, wobei die Stranggießmaschine eine Kokille (2) mit einer Primärkühlung (2a), in Gießrichtung (G) nachfolgend eine Strangführung (3) mit mehreren Strangführungsrollen (3a) zum Führen und einer Sekundärkühlung (4) zum Abkühlen des Strangs(1), und wiederum nachfolgend eine Tertiärkühlzone (5) zum gesteuerten oder geregelten Abkühlen des Strangs (1) aufweist, umfassend die Verfahrensschritte:
- Einführen eines Kaltstrangs (6) in die Kokille (2);
- Halten des Kaltstrangs (6) in der Kokille (2), wobei ein Kopf des Kaltstrangs (6) die Kokille (2) fluiddicht verschließt;
- Angießen der Stranggießmaschine, wobei Metallschmelze in die Kokille (2) gegossen wird und sich in der Kokille (2) ein Gießspiegel (M) und ein teilerstarrter Strang (1b) ausbildet;,
- Beginnen des Ausziehens des Kaltstrangs (6) aus der Kokille (2), wobei der Kaltstrang (6) aus der Kokille (2) ausgezogen wird;
- Stützen und Führen des teilerstarrten Strangs (1b) in der Strangführung (3), wobei der teilerstarrte Strang (1b) durch die Strangführungsrollen (3a) gestützt, geführt und durch Kühldüsen (4a) der Sekundärkühlung (4) abgekühlt wird;
- gesteuertes oder geregeltes Abkühlen des teilerstarrten Strangs (1b) bis zur Durcherstarrung des Strangs (1) in der Tertiärkühlzone (5);
**dadurch gekennzeichnet, dass** der Strang (1) in der Tertiärkühlzone (5) durch eine Wärmeisolation (9) thermisch isoliert wird und ein Wärmedurchgangskoeffizient U der Wärmeisolation (9) in Gießrichtung (G) zunehmend einstellt wird.

2. Verfahren nach Anspruch 1, **dadurch gekennzeichnet, dass** eine Dicke der U der Wärmeisolation (9) in Gießrichtung (G) abnehmend zu gestalten.

3. Verfahren nach Anspruch 1 oder 2, **dadurch gekennzeichnet, dass** ein Abdeckungsgrad der Wärmeisolation (9) der Oberfläche des Strangs (1) in Gießrichtung (G) abnehmend eingestellt wird.

4. Verfahren nach Anspruch 1 bis 3, wobei die Tertiärkühlzone (5) mehrere dynamisch während des Betriebs verstellbare Isolierpanele (9a) umfasst, **dadurch gekennzeichnet, dass** ein Öffnungswinkel eines Isolierpanels (9) gegenüber der Vertikalen in Gießrichtung (G) zunehmend eingestellt wird.

5. Verfahren nach einem der vorhergehenden Ansprüche, **dadurch gekennzeichnet, dass** nach dem Beginnen des Ausziehens die Ausziehgeschwindigkeit v des Kaltstrangs (6) aus der Kokille (2) erhöht wird.

6. Verfahren nach Anspruch 5, **dadurch gekennzeichnet, dass** das Erhöhen der Ausziehgeschwindigkeit v in Abhängigkeit der Zeit t oder der Stranglänge s erfolgt.

7. Verfahren nach einem der vorhergehenden Ansprüche, **dadurch gekennzeichnet, dass** die Intensität der Sekundärkühlung (4) über der Zeit t oder der Stranglänge s abnehmend eingestellt wird.

8. Verfahren nach einem der vorhergehenden Ansprüche, **dadurch gekennzeichnet, dass** ein thermisches Rechenmodell (7) während des Stranggießens in Abhängigkeit
- einer chemischen Zusammensetzung (15) der Metallschmelze,
- der Primärkühlung (2a) in der Kokille,
- der Sekundärkühlung (4) des Strangs (1) in der Strangführung (3),
ständig das Ist-Temperaturfeld des Strangs (1) einschließlich der Ist-Phasengrenzen zwischen den festen, teigigen und flüssigen Phasen im Strang (1) berechnet, wobei eine Wärmeisolation (9) des Strangs (1) in der Tertiärkühlzone (5) in Abhängigkeit des Ist-Temperaturfelds und/oder der Ist-Phasengrenzen, insbesondere der Ist-Position der Sumpfspitze (8), eingestellt wird.

9. Verfahren nach Anspruch 8, **dadurch gekennzeichnet, dass** die Wärmeisolation (9) derart eingestellt wird, dass die Ist-Position einer zeitlich abhängigen Soll-Position der Sumpfspitze (8) möglichst entspricht.

10. Verfahren nach einem der vorhergehenden Ansprüche, **dadurch gekennzeichnet, dass** die Intensität der Sekundärkühlung (4) in Abhängigkeit des Ist-Temperaturfelds und/oder der Ist-Phasengrenzen, insbesondere der Ist-Position der Sumpfspitze (8), eingestellt wird.

11. Verfahren nach einem der vorhergehenden Ansprüche, wobei die Stranggießmaschine einen in Gießrichtung (G) verfahrbaren Strangrührer (14) umfasst, **dadurch gekennzeichnet, dass** der Strangrührer (14) während des Ausziehens und nach dem Beenden des Ausziehens des Kaltstrangs (6) aus der Kokille (2) den Bereich der Sumpfspitze (8) des Strangs (1) elektromagnetisch rührt.

12. Stranggießmaschine zur Durchführung des Verfahrens nach einem der vorhergehenden Ansprüche, wobei die Stranggießmaschine
- eine Kokille (2) mit einer Primärkühlung (2a),
- in Gießrichtung (G) nachfolgend eine Strangführung (3) mit mehreren Strangführungsrollen (3a) zum Führen des Strangs (1) sowie eine Sekundärkühlung (4) und zum Abkühlen des Strangs (1), und
- wiederum nachfolgend eine Tertiärkühlzone (5) zum gesteuerten oder geregelten Abkühlen des Strangs (1) aufweist,
**gekennzeichnet durch** eine Steuer- oder Regeleinrichtung (10) zur Steuerung oder Regelung eines Wärmedurchgangskoeffizientens U der Wärmeisolation (9) in der Tertiärkühlzone (5), wobei die Steuer- oder Regeleinrichtung (10) dazu konfiguriert ist, den Wärmedurchgangskoeffizienten U der Wärmeisolation (9) in Gießrichtung (G) zunehmend einzustellen.

13. Stranggießmaschine nach Anspruch 12, **dadurch gekennzeichnet, dass** die Steuer- oder Regeleinrichtung (10) eine zeit- oder stranglängenabhängige Steuerung oder Regelung des Wärmedurchgangskoeffizientens U realisiert.

14. Stranggießmaschine nach Anspruch 12 oder 13, **dadurch gekennzeichnet, dass** die Steuer- oder Regeleinrichtung (10) ein thermisches Rechenmodell (7) umfasst, das geeignet ist während des Stranggießens in Abhängigkeit
- einer chemischen Zusammensetzung (15) der Metallschmelze,
- der Primärkühlung (2a) in der Kokille (2),
- der Sekundärkühlung (4) des Strangs (1) in der Strangführung (3),
ständig das Ist-Temperaturfeld des Strangs (1) einschließlich der Ist-Phasengrenzen zwischen den festen, teigigen und flüssigen Phasen im Strang (1) zu berechnen, wobei die Wärmeisolation (9) in Abhängigkeit des Ist-Temperaturfelds und/oder der Ist-Phasengrenzen, insbesondere der Ist-Position der Sumpfspitze (8), eingestellt werden kann.

15. Stranggießmaschine nach Anspruch 14, **dadurch gekennzeichnet, dass** eine Auszugsgeschwindigkeit v des Strangs (1) aus der Kokille (2) und/oder eine Intensität der Sekundärkühlung (4) in Abhängigkeit des Ist-Temperaturfelds und/oder der Ist-Phasengrenzen, insbesondere der Ist-Position der Sumpfspitze (8), eingestellt werden kann.

## Claims

1. Method for the continuous casting, preferably for the semi-continuous casting, of a strand (1) in a continuous casting machine, wherein the continuous casting machine has a mould (2) with primary cooling (2a), has, successively in the casting direction (G), a strand guide (3) with a plurality of strand guiding rollers (3a) for guiding purposes and secondary cooling (4) for cooling the strand (1), and has, in turn successively, a tertiary cooling zone (5) for the open-loop or closed-loop cooling of the strand (1), said method comprising the following method steps:
- introducing a cold strand (6) into the mould (2);
- holding the cold strand (6) in the mould (2), wherein a head of the cold strand (6) closes the mould (2) in a fluid-tight manner;
- beginning casting in the continuous casting machine, wherein molten metal is cast into the mould (2) and forms a casting level (M) and a partially solidified strand (1b) in the mould (2);
- starting the withdrawal of the cold strand (6) out of the mould (2), wherein the cold strand (6) is withdrawn out of the mould (2);
- supporting and guiding the partially solidified strand (1b) in the strand guide (3), wherein the partially solidified strand (1b) is supported and guided by the strand guiding rollers (3a) and cooled by cooling nozzles (4a) of the secondary cooling (4);
- performing open-loop or closed-loop cooling of the partially solidified strand (1b) until the strand (1) has solidified right through in the tertiary cooling zone (5);
**characterized in that** the strand (1) in the tertiary cooling zone (5) is thermally insulated by a heat insulation (9) and a heat transfer coefficient U of the heat insulation (9) is set to increase in the casting direction (G).

2. Method according to Claim 1, **characterized in that** a thickness of the U of the heat insulation (9) is configured to decrease in the casting direction (G).

3. Method according to Claim 1 or 2, **characterized in that** a degree by which the heat insulation (9) covers the surface of the strand (1) is set to decrease in the casting direction (G).

4. Method according to Claims 1 to 3, wherein the tertiary cooling zone (5) comprises a plurality of insulating panels (9a) that can be adjusted dynamically during operation, **characterized in that** an opening angle of an insulating panel (9) with respect to the vertical is set to increase in the casting direction (G).

5. Method according to one of the preceding claims, **characterized in that** the velocity v at which the cold strand (6) is withdrawn out of the mould (2) is increased after starting the withdrawal.

6. Method according to Claim 5, **characterized in that** the withdrawal velocity v is increased as a function of time t or strand length s.

7. Method according to one of the preceding claims, **characterized in that** the intensity of the secondary cooling (4) is set to decrease over time t or over the strand length s.

8. Method according to one of the preceding claims, **characterized in that**, during the continuous casting, a thermal calculation model (7) constantly calculates the actual temperature field of the strand (1) including the actual phase boundaries between the solid, pasty and liquid phases in the strand (1) in dependence on
- a chemical composition (15) of the molten metal,
- the primary cooling (2a) in the mould,
- the secondary cooling (4) of the strand (1) in the strand guide (3),
wherein a heat insulation (9) of the strand (1) in the tertiary cooling zone (5) is set in dependence on the actual temperature field and/or the actual phase boundaries, in particular the actual position of the liquidus tip (8).

9. Method according to Claim 8, **characterized in that** the heat insulation (9) is set in such a way that the actual position corresponds as far as possible to a temporally dependent setpoint position of the liquidus tip (8).

10. Method according to one of the preceding claims, **characterized in that** the intensity of the secondary cooling (4) is set in dependence on the actual temperature field and/or the actual phase boundaries, in particular the actual position of the liquidus tip (8).

11. Method according to one of the preceding claims, wherein the continuous casting machine comprises a strand stirrer (14) that can be moved in the casting direction (G), **characterized in that**, during the withdrawal and after the end of the withdrawal of the cold strand (6) out of the mould (2), the strand stirrer (14) electromagnetically stirs the region of the liquidus tip (8) of the strand (1).

12. Continuous casting machine for carrying out the method according to one of the preceding claims, wherein the continuous casting machine
- has a mould (2) with primary cooling (2a),
- has, successively in the casting direction (G), a strand guide (3) with a plurality of strand guiding rollers (3a) for guiding the strand (1) and secondary cooling (4) for cooling the strand (1), and
- has, in turn successively, a tertiary cooling zone (5) for the open-loop or closed-loop cooling of the strand (1),
**characterized by** an open-loop or closed-loop control device (10) for the open-loop or closed-loop control of a heat transfer coefficient U of the heat insulation (9) in the tertiary cooling zone (5), wherein the open-loop or closed-loop control device (10) is configured to set the heat transfer coefficient U of the heat insulation (9) to increase in the casting direction (G).

13. Continuous casting machine according to Claim 12, **characterized in that** the open-loop or closed-loop control device (10) realizes open-loop or closed-loop control, that depends on time or strand length, of the heat transfer coefficient U.

14. Continuous casting machine according to Claim 12 or 13, **characterized in that** the open-loop or closed-loop control device (10) comprises a thermal calculation model (7), which is suitable for constantly calculating, during the continuous casting, the actual temperature field of the strand (1) including the actual phase boundaries between the solid, pasty and liquid phases in the strand (1) in dependence on
- a chemical composition (15) of the molten metal,
- the primary cooling (2a) in the mould (2),
- the secondary cooling (4) of the strand (1) in the strand guide (3),
wherein the heat insulation (9) can be set in dependence on the actual temperature field and/or the actual phase boundaries, in particular the actual position of the liquidus tip (8).

15. Continuous casting machine according to Claim 14, **characterized in that** a velocity v at which the strand (1) is withdrawn out of the mould (2) and/or an intensity of the secondary cooling (4) can be set in dependence on the actual temperature field and/or the actual phase boundaries, in particular the actual position of the liquidus tip (8).

## Revendications

1. Procédé de coulée continue, de préférence de coulée semi-continue, d'une barre (1) dans une machine de coulée continue, la machine de coulée continue présentant une lingotière (2) comportant un refroidissement primaire (2a), suivie, dans le sens de la coulée (G), d'un guidage de barre (3) comportant plusieurs rouleaux de guidage de barre (3a) destinés au guidage, et un refroidissement secondaire (4) destiné au refroidissement de la barre (1), puis à nouveau une zone de refroidissement tertiaire (5) destinée au refroidissement commandé ou régulé de la barre (1), comprenant les étapes:
- introduire une barre froide (6) dans la lingotière (2) ;
- maintenir la barre froide (6) dans la lingotière (2), une tête de la barre froide (6) fermant la lingotière (2) de manière étanche aux fluides ;
- couler la machine de coulée continue, du métal en fusion étant versé dans la lingotière (2) et un niveau de coulée (M) et une barre partiellement solidifiée (lb) se formant dans la lingotière (2) ;
- commencer l'extraction de la barre froide (6) hors de la lingotière (2), la barre froide (6) étant extraite hors de la lingotière (2) ;
- soutenir et guider la barre partiellement solidifiée (lb) dans le guidage de barre (3), la barre partiellement solidifiée (lb) étant soutenue et guidée par les rouleaux de guidage de barre (3a) et refroidie par les buses de refroidissement (4a) du refroidissement secondaire (4) ;
- refroidir de manière commandée ou régulée la barre partiellement solidifiée (lb) jusqu'à la solidification complète de la barre (1) dans la zone de refroidissement tertiaire (5) ;
**caractérisé en ce que** la barre (1) dans la zone de refroidissement tertiaire (5) est isolée thermiquement par une isolation thermique (9) et un coefficient de transfert thermique U de l'isolation thermique (9) est réglé de manière à augmenter dans le sens de la coulée (G).

2. Procédé selon la revendication 1, **caractérisé en ce qu'**une épaisseur du U de l'isolation thermique (9) est conçue de manière à diminuer dans le sens de la coulée (G).

3. Procédé selon la revendication 1 ou 2, **caractérisé en ce qu'**un degré de couverture de l'isolation thermique (9) de la surface de la barre (1) est réglé de manière à diminuer dans le sens de la coulée (G).

4. Procédé selon les revendications 1 à 3, dans lequel la zone de refroidissement tertiaire
(5) comprend une pluralité de panneaux isolants (9a) qui peuvent être ajustés dynamiquement pendant le fonctionnement, **caractérisé en ce qu'**un angle d'ouverture d'un panneau isolant (9) est réglé de manière à augmenter par rapport à la verticale dans le sens de la coulée (G).

5. Procédé selon l'une des revendications précédentes, **caractérisé en ce qu'**après le début de l'extraction, la vitesse d'extraction v de la barre froide (6) hors de la lingotière (2) augmente.

6. Procédé selon la revendication 5, **caractérisé en ce que** la vitesse d'extraction v augmente en fonction du temps t ou de la longueur de la barre s.

7. Procédé selon l'une des revendications précédentes, **caractérisé en ce que** l'intensité du refroidissement secondaire (4) est réglée de manière à diminuer au cours du temps t ou selon la longueur de la barre s.

8. Procédé selon l'une des revendications précédentes, **caractérisé en ce qu'**un modèle de calcul thermique (7) calcule en permanence le champ de température réelle de la barre (1) y compris les limites de phase réelles entre les phases solide, pâteuse et liquide dans la barre (1) lors de la coulée continue en fonction
- d'une composition chimique (15) du métal fondu,
- du refroidissement primaire (2a) dans la lingotière,
- du refroidissement secondaire (4) de la barre (1) dans le guidage de barre (3), une isolation thermique (9) de la barre (1) dans la zone de refroidissement tertiaire (5) étant réglée en fonction du champ de température réelle et/ou des limites de phase réelles, en particulier de la position réelle de l'extrémité du cratère liquide (8).

9. Procédé selon la revendication 8, **caractérisé en ce que** l'isolation thermique (9) est réglée de manière à ce que la position réelle corresponde le plus possible à une position de consigne dépendante du temps de l'extrémité du cratère liquide (8) .

10. Procédé selon l'une des revendications précédentes, **caractérisé en ce que** l'intensité du refroidissement secondaire (4) est réglée en fonction du champ de température réelle et/ou des limites de phase réelles, en particulier de la position réelle de l'extrémité du cratère liquide (8).

11. Procédé selon l'une des revendications précédentes, dans lequel la machine de coulée continue comprend un agitateur de barre (14) qui peut être déplacé dans le sens de la coulée (G), **caractérisé en ce que** l'agitateur de barre (14) agite électromagnétiquement la zone de l'extrémité du cratère liquide (8) de la barre (1) pendant l'extraction et après la fin de l'extraction de la barre froide (6) hors de la lingotière (2).

12. Machine de coulée continue destinée à la mise en œuvre du procédé selon l'une des revendications précédentes, dans laquelle la machine de coulée continue présente
- une lingotière (2) comportant un refroidissement primaire (2a),
- suivie, dans le sens de la coulée (G), d'un guidage de barre (3) comportant plusieurs rouleaux de guidage de barre (3a) destinés au guidage de la barre (1) et un refroidissement secondaire (4) destiné au refroidissement de la barre (1), puis
- à nouveau une zone de refroidissement tertiaire (5) destinée au refroidissement commandé ou régulé de la barre (1), **caractérisée par** un dispositif de commande ou de régulation (10) destiné à commander ou réguler un coefficient de transfert thermique U de l'isolation thermique (9) dans la zone de refroidissement tertiaire (5), le dispositif de commande ou de régulation (10) étant configuré pour régler le coefficient de transfert thermique U de l'isolation thermique (9) de manière à ce qu'il augmente dans le sens de la coulée (G).

13. Machine de coulée continue selon la revendication 12, **caractérisée en ce que** le dispositif de commande ou de régulation (10) met en œuvre une commande ou une régulation du coefficient de transfert thermique U en fonction du temps ou de la longueur de la barre.

14. Machine de coulée continue selon la revendication 12 ou 13, **caractérisée en ce que** le dispositif de commande ou de régulation (10) comprend un modèle de calcul thermique (7) qui est adapté pour calculer en permanence le champ de température réelle de la barre (1) y compris les limites de phase réelles entre les phases solide, pâteuse et liquide dans la barre (1) lors de la coulée continue en fonction
- d'une composition chimique (15) du métal fondu,
- du refroidissement primaire (2a) dans la lingotière (2),
- du refroidissement secondaire (4) de la barre (1) dans le guidage de barre (3),
l'isolation thermique (9) pouvant être réglée en fonction du champ de température réelle et/ou des limites de phase réelles, en particulier de la position réelle de l'extrémité du cratère liquide (8).

15. Machine de coulée continue selon la revendication 14, **caractérisée en ce qu'**une vitesse d'extraction v de la barre (1) hors de la lingotière (2) et/ou une intensité du refroidissement secondaire (4) en fonction du champ de température réelle et/ou des limites de phase réelles, en particulier de la position réelle de l'extrémité du cratère liquide (8), peuvent être réglées.
